# EUROPÄISCHE PATENTSCHRIFT

(11) **EP 0 723 037 B1**
(45) Veröffentlichungstag und Bekanntmachung des Hinweises auf die Patenterteilung: **07.04.1999**
(21) Anmeldenummer: 96100191.4
(22) Anmeldetag: 09.01.1996
(51) Int. Cl.: C23C 18/31

(54) **Verfahren zur Herstellung eines Installationsrohrs aus Kupfer**
Process for manufacturing a copper pipe
Procédé de fabrication d'un tuyau d'installation en cuivre

(30) Priorität: 18.01.1995 DE 19501274
(43) Veröffentlichungstag der Anmeldung: 24.07.1996
(73) Patentinhaber: KM Europa Metal Aktiengesellschaft, D-49023 Osnabrück (DE)
(72) Erfinder: Reiter, Ulrich, Dr., D-49088 Osnabrück (DE)

(56) Entgegenhaltungen:
- US-A- 2 282 511
- GALVANOTECHNIK, Bd. 70, Nr. 5, 1979 DE, Seiten 404-411, NARANG 'aussenstromlose tauchabscheidung von zinn und seinen legierungen'

## Beschreibung

Die Erfindung betrifft ein Verfahren zur Herstellung eines Installationsrohrs aus Kupfer mit einer verzinnten Innenoberfläche. Ferner betrifft die Erfindung die bevorzugte Verwendung des nach diesem Verfahren hergestellten Kupferrohrs als Installationsrohr mit verminderter Abgabe von Kupferionen an Trinkwässer mit einem pH-Wert unterhalb von 6,5.

Für Installationsrohre, insbesondere zum Einsatz bei der Trinkwasserversorgung, werden nahtlos gezogene Kupferrohre eingesetzt, die die Anforderungen hinsichtlich des Maximalgrenzwerts der Kupferionenabgabe an das Wasser von 3 mg/l nach 12 Stunden Stagnation in der Rohrleitung ohne weiteres erfüllen.

Wegen der in der Praxis häufig auftretenden Schwankungen in der Qualität der Trinkwässer ist man jedoch bestrebt, die Sicherheit zu vergrößern, d. h. die Abgabe von Kupferionen an die zum menschlichen Verbrauch bestimmten Wässer weiter zu reduzieren. Dies trifft insbesondere für solche Trinkwässer zu, deren pH-Wert unterhalb des in der Trinkwasserverordnung vorgesehenen unteren Grenzwerts von 6,5 liegt und/oder die über einen besonders hohen Anteil an freier Kohlensäure (k_{B} > 1,0 mol/m³) verfügen.

Grundsätzlich hat man schon versucht, den unmittelbaren Kontakt zwischen Kupfer und Wasser durch eine Innenbeschichtung der Rohre, beispielsweise mit Zinn oder Kunststoff zu vermindern.

So geht beispielsweise ein aus der US-PS 48 38 063 bekanntes Herstellungsverfahren davon aus, zunächst die Innenoberfläche eines Kupferrohrs mit pulverförmigem Reinzinn zu beschichten, und die Beschichtung dann einer nachfolgenden Diffusionsglühung zu unterwerfen. Hierbei entsteht an der Innenoberfläche des Kupferrohrs eine Kupfer/Zinn-Legierungsschicht mit einer Dicke von etwa 30 µm, deren Kupferanteil über 80 % beträgt. Es hat sich jedoch gezeigt, daß derartige Schichten keine Langzeitwirkung für die Verminderung der Kupferionenabgabe aufweisen, da sie durch Korrosion relativ schnell zerstört werden bzw. Kupfer nach wie vor an der mit dem Trinkwasser in Kontakt tretenden Oberfläche verbleibt.

Der Erfindung liegt daher die Aufgabe zugrunde, ein Installationsrohr aus Kupfer mit einer Zinnbeschichtung der Innenoberfläche bereitzustellen, bei dem auch langfristig die Abgabe von Kupferionen an das Trinkwasser unterhalb der geforderten Grenzwerte bleibt.

Diese Aufgabe wird erfindungsgemäß durch die Maßnahmen des Patentanspruchs 1 gelöst.

Vorteilhafte Weiterbildungen ergeben sich aus den Maßnahmen der Unteransprüche 2 bis 4.

Die mit der Erfindung erzielten Vorteile bestehen insbesondere darin, daß nunmehr an der Innenoberfläche von Installationsrohren aus Kupfer eine vollflächige Schutzschicht aus Zinn vorhanden ist, durch die gewährleistet ist, daß die Abgabe von Kupferionen an das Trinkwasser nach einer 12-stündigen Stagnation unterhalb von 1,0 mg/l gehalten werden kann.

Das erfindungsgemäße Verfahren läßt sich in einem kontinuierlichen Fertigungsprozeß besonders wirtschaftlich durchführen. Als Ausgangsmaterial wird ein Installationsrohr, das beispielsweise aus einem mit Phosphor desoxidiertem Kupfer besteht und welches vorzugsweise in Coils von mindestens 500 m Länge aufgerollt ist, zunächst chemisch verzinnt. Der abschließende Verformungszug um mindestens 2 % auf die Endabmessung des Installationsrohrs führt überraschenderweise zu einer Verdichtung der Zinnschicht, wobei nach der Beschichtung eventuell verbliebende Poren geschlossen werden.

## Patentansprüche

1. Verfahren zur Herstellung eines Installationsrohrs aus Kupfer mit einer verzinnten Innenoberfläche, **gekennzeichnet durch** die folgenden Verfahrensschritte:
1. Chemisches Verzinnen der inneren Oberfläche des Kupferrohrs;
2. Verformung des Querschnitts des Kupferrohrs durch einen Fertigzug um mindestens 2 %.

2. Verfahren nach Anspruch 1, **dadurch gekennzeichnet,** daß der Verfahrensschritt 1. aus folgenden Teilschritten besteht:
1.1 Entfetten des Kupferrohrs mit einem flüssigen Entfettungsmittel;
1.2 Aufbringen einer 0,5 bis 4 µm, vorzugsweise einer 1 bis 2 µm, dicken Reinzinnschicht auf der Innenoberfläche des Kupferrohrs mittels Durchlaufbehandlung mit einer Verzinnungslösung;
1.3 Spülen des Kupferrohrs mit Wasser und ein anschließendes
1.4 Trocknen der Innenoberfläche mit Luft

3. Verfahren nach Anspruch 2, **dadurch gekennzeichnet,** daß die chemische Verzinnungslösung im Teilschritt 1.2 eine Temperatur von 30 bis 80 °C aufweist und die Durchlaufbehandlung für einen Zeitraum bis zu maximal 30 min erfolgt.

4. Verfahren nach mindestens einem der Ansprüche 1 bis 3, **dadurch gekennzeichnet,** daß das Kupferrohr beim Verfahrensschritt 2. um 5% bis etwa 40 % verformt wird.

5. Verwendung eines gemäß dem Verfahren nach einem der Ansprüche 1 bis 4 hergestellten Kupferrohrs als Installationsrohr mit verminderter Abgabe von Kupferionen an Trinkwasser, dessen pH-Wert unterhalb von 6,5 liegt und/oder dessen k_{B}-Wert größer als 1,0 mol/m³ ist.

## Claims

1. Method for producing an installation pipe made of copper with a tinned internal surface, characterised by the following process steps:
1. chemical tinning of the internal surface of the copper pipe;
2. working of the cross-section of the copper pipe by production drawing by at least 2%.

2. Method according to claim 1, characterised in that process step 1 consists of the following part steps:
1.1 degreasing of the copper pipe with a liquid degreasing agent;
1.2 application of a coating of pure with a thickness of 0.5 to 4 µm, preferably 1 to 2 µm, on the internal surface of the copper pipe by means of continuous treatment with a timing solution;
1.3 rinsing of the copper pipe with water and
1.4 subsequent drying of the internal surface with air.

3. Method according to claim 2, characterised in that the chemical tinning solution in part step 1.2 has a temperature of 30 to 80°C and the continuous treatment is carried out for a maximum time of 30 minutes.

4. Method according to at least one of claims 1 to 3, characterised in that during the process step 2 the copper pipe is worked by 5% to approximately 40%.

5. Use of a copper pipe produced by the method according to one of claims 1 to 4 as an installation pipe with reduced emission of copper ions to drinking water the pH value of which lies below 6.5 and/or the k_{B} value of which is greater than 1.0 mol/m³.

## Revendications

1. Procédé de fabrication d'un tube d'installation en cuivre avec une surface intérieure galvanisée,
caractérisé
par les phases suivantes de procédé :
1) galvanisation chimique de la surface intérieure du tube de cuivre ;
2) déformation de la section transversale du tube de cuivre par un dernier tréfilage d'au moins 2 %.

2. Procédé selon la revendication 1,
caractérisé en ce que
la phase de procédé 1 se compose des phases partielles suivantes :
1.1 dégraissage du tube de cuivre avec un agent de dégraissage liquide 1
1.2 application d'une couche d'étain pur épaisse de préférence de 1 à 2 µm sur la surface interne du tube de cuivre au moyen d'un traitement de pénétration avec une pénétration avec une solution d'étamage ;
1.3 rinçage du tube de cuivre à l'eau et un
1.4 séchage successif de la surface intérieure avec de l'air.

3. Procédé selon la revendication 2,
caractérisé en ce que
la solution chimique d'étamage dans la phase partielle 1.2 a une température de 30 à 80°C et le traitement de pénétration a lieu pendant un espace de temps jusqu'à un maximum de 30 min.

4. Procédé selon au moins une des revendications 1 à 3,
caractérisé en ce que
le tube de cuivre dans la phase de procédé 2 est déformé de 5 % à environ 40 %.

5. Utilisation d'un tube de cuivre fabriqué selon une des revendications 1 à 4 comme tube d'installation avec une cession réduite d'ions cuivre à l'eau potable, dont le pH se situe en dessous de 6,5 et/ou dont la valeur k_{B} est plus grande que 1,0 mol/m³.
